# EUROPÄISCHE PATENTSCHRIFT

(11) **EP 0 167 923 B1**
(45) Veröffentlichungstag und Bekanntmachung des Hinweises auf die Patenterteilung: **15.02.1989**
(21) Anmeldenummer: 85107862.6
(22) Anmeldetag: 25.06.1985
(51) Int. Cl.: B05D 7/16, B05D 1/18, B05D 1/38

(54) **Verfahren zum Dekorieren und korrosionsverhindernden Lackieren von metallischen Dosenrümpfen**
Process for applying a decoration and an anticorrosive lacquer to metallic can bodies
Procédé pour appliquer un décor et un vernis anticorrosif sur des corps de boîtes en métal

(30) Priorität: 11.07.1984 DE 3425435
(43) Veröffentlichungstag der Anmeldung: 15.01.1986
(73) Patentinhaber: Schmalbach-Lubeca AG, D-38112 Braunschweig (DE)
(72) Erfinder: Bolte, Georg, Dr. Dipl.-Chem., D-3303 Vechelde (DE)
(74) Vertreter: Döring, Rudolf

(56) Entgegenhaltungen:
- EP-A- 0 033 140
- DE-A- 1 947 983
- DE-A- 2 024 106
- DE-A- 2 726 732
- DE-A- 3 314 776
- GB-A- 1 558 464
- US-A- 4 139 656

## Beschreibung

Die Erfindung betrifft ein Verfahren zur Herstellung eines korrosionsschützenden Überzuges auf metallische Substrate gemäß dem Gattungsbegriff der Ansprüche 1 und 2.

Es sind Verfahren der vorgenannten Art bekannt (EP-A-0 033 140), bei denen auf einen Teil der Oberfläche der metallischen Substrate zunächst eine Lackschicht in Form eines Füllers aufgesprüht und gehärtet wird, ehe die Beschichtung der unbedeckten Oberfläche durch eine Elektrotauchlackierung aufgebracht und beide Schichten dann ausgehärtet werden. Dabei kommt es bei dem Füller auf eine bestimmte Zusammensetzung an sowie auf eine Überlappung der Elektrotauch-Grundierung und des Füllers, welche eine Breite von 2 bis 150 mm aufweisen soll. Ein besonderer Vorteil wird bei dem bekannten Verfahren darin gesehen, daß die Gesamtschichtdicke in der Überlappungszone immer größer ist, als die der Elektrotauch-Grundierung.

Der Erfindung liegt die Aufgabe zugrunde, das bekannte Verfahren zur Verwendung in der Verpackungsindustrie so auszubilden, daß neben einem Korrosionsschutz die dekorative Gestaltung metallischer Oberflächen vereinfacht und der bisher hierfür erforderliche apparative, arbeitstechnische sowie Energie-Aufwand vermindert wird.

Die Lösung vorstehender Aufgabe ergibt sich aus den Ansprüchen 1 und 2.

Es ist bereits bekannt, Verpackungsdosen mit einem aufgedruckten Dekor zu versehen und die Dosen auf ihrer gesamten Oberfläche mit einem korrosionsschutz zu versehen, welcher bei Verwendung der Dosen für die Verpackung von Lebensmitteln oder Getränken von ganz besonderer Bedeutung ist.

Zum Aufbringen eines Dekors auf die äußere Umfangsfläche von Dosenrümpfen und einer die gesamte Dosenoberfläche überdeckenden Lackschicht werden bisher bei der praktischen Ausführung die nachfolgenden Verfahrensschritte durchgeführt:

Auftrag eines den Untergrund für das spätere Dekor bildenden Lackauftrages.

Trocknung und/oder Vernetzung des Grundlackes.

Aufbringen des Dekors (Druck) auf den Grundlack der Außenfläche.

Trocknung und/oder Vernetzung des aufgedruckten Dekors.

Bodenspritzlackierung zum Korrosionsschutz.

Innenspritzlackierung zum Korrosionsschutz.

Trocknung und/oder Vernetzung des Korrosionsschutzlackes.

Bei ggf. notwendiger Zweischicht-Lackierung müssen zwei weitere Schritte, nämlich eine weitere Innenspritzlackierung und eine weitere Trocknung bzw. Vernetzung, angeschlossen werden.

Die Vielzahl der bisher notwendigen Verfahrensschritte zum Dekorieren und korrosionsverhindernden Lackieren von metallischen Dosenrümpfen erfordert einen großen maschinellen bzw. apparativen Aufwand und für die korrosionsverhindernde Beschichtung relativ große Mengen an Lack, da beim Auftragen des Lackes Toleranzen in der Schichtdicke nicht zu vermeiden sind und die geringste Schichtdicke noch ausreichen muß, um den Korrosionsschutz zu gewährleisten. Vorgenannte Voraussetzungen gelten auch für den Grundlackauftrag auf die Außenoberfläche, soweit dieser nicht durch den Dekordruck nochmals überdeckt wird.

Die Elektrotauchlackierung ist auch schon im Zusammenhang mit dem Auftrag einer Beschichtung auf Dosenrümpfe beschrieben worden (DE-OS-2 024 106). Bei diesem vorgenannten Verfahren zur Beschichtung von Dosenrümpfen ist der Auftrag des korrosionsverhindernden Lackes durch das Eintauchen der Dosenrümpfe von dreiteiligen Dosen nach der Fertigstellung der Dosenrümpfe vorgesehen, ehe die Rümpfe mit einem Boden versehen und gefüllt werden. Die Frage eines Dekoraufdruckes ist in der Vorveröffentlichung nicht angesprochen. Sollte ein solcher Dekoraufdruck vorgesehen sein, so müßte er auf die korrosionsverhindernde Lackschicht aufgebracht werden, wodurch erhebliche Schwierigkeiten entstehen würden, die insbesondere in einer Gefahr der Beschädigung der korrosionsverhindernden Lackschicht liegen, welche sich durch die mechanische Beanspruchung des Dosenrumpfes beim Druckvorgang nicht vermeiden lassen.

Gegenüber dem vorstehend beschriebenen Verfahren zum Dekorieren und korrosionsverhindernden Lackieren metallischer Dosenrümpfe wird durch das Verfahren nach den Ansprüchen 1 und 2 vorliegender Erfindung auf den sonst notwendigen Grundlackauftrag auf die Außenfläche der Dosenrümpfe verzichtet und stattdessen der Dekordruck als erste Lackschicht aufgebracht und ausgehärtet, ehe entweder nach Anspruch 1 der Dekordruck durch die nachfolgende Elektrotauchlackierung ergänzt bzw. vervollständigt wird, oder aber ehe gemäß Anspruch 2 bei Verwendung eines elektrisch leitenden Lackes für den Dekordruck durch die Elektrotauchlackierung der gesamte Dosenrumpf mit einem Klarlack beschichtet wird.

Bei dem Verfahren nach Anspruch 1 kann der durch die Elektrotauchlackierung aufgebrachte Lack zur Ergänzung bzw. Vervollständigung des Dekordruckes als Zusatz Pigmente enthalten, die bei dem herkömmlichen Verfahren auch in dem Grundlackauftrag enthalten waren. Mit einem derartig pigmentierten Tauchlack werden die zwischen den getrennten Farbfeldern des Dekordruckes verbleibenden Flächen mit einer farblichen Lackbeschichtung versehen, wie sie dem herkömmlichen Grundlack entspricht.

Dem Verfahren nach Anspruch 1 liegt die Erkenntnis zugrunde, daß entgegen den Hinweisen in EP-A-0 033 140 kein merkbarer Überlappungsbereich zwischen der ersten und somit den Dekordruck darstellenden Lackschicht sowie dem durch die nachfolgende Elektrotauchlackierung aufgebrachten Tauchlack entsteht, sondern daß infolge des Isolationswiderstandes des ersten Lackauftrages eine scharfe Abgrenzung dieses Lackauftrages durch die Elektrotauchlackierung erreicht wird, jedoch andererseits auch ohne meßbare Überlappung zwischen den beiden Lackaufträgen keine Bereiche verbleiben, die nicht hinreichend mit einer Lackschicht versehen sind und korrosionsgefährdete Stellen bilden könnten. Da durch die Elektrotauchlackierung die Lackabscheidung in Abhängigkeit von der elektrischen Leitfähigkeit zwischen dem Dosenrumpf und der Gegenelektrode bestimmt wird, kann die durch die Elektrotauchlackierung aufgebrachte Lackschicht in gleicher Stärke aufgetragen werden, wie die Lackschicht des Dekordruckes. Die scharfe Abgrenzung des den Dekordruck bildenden Lackauftrages gegenüber den übrigen mittels des Tauchlackes beschichteten Flächen ist entscheidend für die Brauchbarkeit des Verfahrens nach Anspruch 1.

Das Verfahren nach Anspruch 2 ist besonders zweckmäßig für die Herstellung dekorierter Dosen, deren Außenoberflächen bei der späteren Behandlung einer starken Belastung ausgesetzt sind. Es wird nämlich durch den Lackauftrag auf den Dekordruck eine Schutzschicht für diesen Dekordruck geschaffen und dabei in einem einzigen Arbeitsgang gleichzeitig eine korrosionsverhindernde Beschichtung der nicht von dem Dekordruck beschichteten Flächen erreicht.

Das vorgenannte Verfahren empfiehlt sich besonders in denjenigen Fällen, in denen die Außenoberfläche des Dosenrumpfes neben dem Dekordruck auch noch blanke Flächen aufweise bzw. die voneinander getrennten Farbfelder des Dekordruckes durch blanke Flächenbereiche voneinander getrennt sind. Bei dieser Ausgestaltung der Dosenrümpfe wird ähnlich wie bei dem zuvor beschriebenen Verfahren auf die blanken Dosenrümpfe der Dekordruck aufgebracht und nach dem härten dieses Dekordruckes die Elektrotauchlackierung mit einem Klarlack vorgenommen.

Dabei kann ggf. die elektrische Leitfähigkeit des für den Dekordruck verwendeten Lackes so eingestellt werden, daß die auf den Farbfeldern des Dekordruckes bei der Elektrotauchlackierung entstehende Lackschicht in ihrer Dicke geringer gehalten wird als in den übrigen Bereichen.

Durch die Folge der Aufbringung des Dekordruckes und die nachfolgende Elektrotauchlackierung wird bei allen Varianten des beschriebenen Verfahrens ein sicherer und vollflächiger Korrosionsschutz mit einer gegenüber dem Bekannten wesentlich geringeren Anzahl von Verfahrensschritten sowie gleichzeitiger Verminderung des Bedarfs an Beschichtungsmaterial erreicht.

## Patentansprüche

1. Verfahren zur Herstellung eines korrosionsschützenden Überzuges auf metallische Substrate in zwei Stufen, bei dem eine erste das jeweilige metallische Substrat nur teilweise bedeckende Lackschicht aufgebracht und gehärtet, sowie nachfolgend der noch unbedeckte Bereich des Substrates mittels einer zweiten Lackschicht durch Elektrotauchlackierung abgedeckt wird, wobei beide korrosionsverhindernden Lackschichten als Zusätze Pigmente enthalten können, dadurch gekennzeichnet, daß als Substrate Dosenrümpfe verwendet werden und die erste Lackschicht als Dekordruck aus voneinander getrennten Farbfeldern auf die metallisch blanke Außenoberfläche des jeweiligen Dosenrumpfes aufgebracht und ausgehärtet sowie durch die nachfolgende Elektrotauchlackierung der Dekordruck ergänzt bzw. vervollständigt und der Tauchlack anschließend ausgehärtet wird.

2. Verfahren zur Herstellung eines korrosionsschützenden Überzuges auf metallische Substrate in zwei Stufen, bei dem eine erste, das jeweilige metallische Substrat nur teilweise bedeckende Lackschicht aufgebracht und gehärtet, sowie nachfolgend eine Elektrotauchlackierung des jeweiligen Substrates vorgenommen wird, dadurch gekennzeichnet, daß als Substrate Dosenrümpfe verwendet werden und als erste Lackschicht ein elektrisch leitender Lack in Form eines Dekordruckes aus voneinander getrennten Farbfeldern auf die metallisch blanke Außenoberfläche des jeweiligen Dosenrumpfes aufgebracht und ausgehärtet, sowie durch die nachfolgende Elektrotauchlackierung die jeweilige gesamte Dosenrumpfoberfläche mit einem korrosionsverhindernden Klarlack vollständig beschichtet wird.

## Claims

1. A method of producing a corrosion protective coating on metallic substrates in two stages, in which a first lacquer layer only partially covering the actual metallic substrate is applied and hardened, as well subsequently the still- uncovered region of the substrate is covered by means of a second lacquer layer by electro-dip lacquering, wherein both corrosion preventing lacquer layers can contain pigments as additives, characterized in that can bodies are used as substrates and the first lacquer layer is applied as decorative print of colour fields, separated from each other, on the metallically clean outer surface of the actual can body and hardened, as well as supplemented or completed by the subsequent electro-dip lacquering of the decorative print and the dip lacquer is finally hardened.

2. A method of producing a corrosion protective layer on metallic substrates in two stages, in which a first lacquer layer only partially covering the actual metallic substrate is applied and hardened, as well as subsequently an electro-dip lacquering of the actual substrate is undertaken, characterized in that can bodies are used as substrates and as first lacquer layer there is applied an electrically conductiing lacquer in the form of a decorative print of colour fields, separated from each other, onto the metallically clean outer surface of the actual can body and hardened, as well by the subsequent electro-dip lacquering the the actual entire can body surface is completely coated by a corrosion-preventing clear lacquer.

## Revendications

1. Procédé pour produire, en deux étapes, un revêtement anticorrosif sur des substrats métalliques, dans lequel une première couche de vernis, ne recouvrant que partiellement le substrat métallique considéré, est déposée puis durcie, et dans lequel la région du substrat non encore recouverte est ensuite recouverte au moyen d'une seconde couche de vernis, par vernissage au trempé électrophorétique, les deux couches de vernis anticorrosives pouvant renfermer des pigments en tant qu'adjuvants, caractérisé par le fait qu'on utilise des corps de boîtes métalliques en tant que substrats; la première couche de vernis est déposée et durcie, sous la forme d'une impression décorative comprenant des zones colorées séparées les unes des autres, sur la surface extérieure métalliquement brute du corps de boîte métallique considéré; et l'impression décorative est respectivement complétée ou parachevée par le vernissage consécutif au trempé électrophorétique, après quoi le vernis à immersion est durci

2. Procédé pour produire, en deux étapes, un revêtement anticorrosif sur des substrats métalliques, dans lequel une première couche de vernis, ne recouvrant que partiellement le substrat métallique considéré, est déposée puis durcie, et dans lequel on procède ensuite à un vernissage au trempé électrophorétique du substrat considéré, caractérisé par le fait qu'on utilise des corps de boîtes métalliques en tant que substrats; un vernis électriquement conducteur, revêtant la force d'une impression décorative comprenant plusieurs zones colorées séparées les unes des autres, est déposé et durci, en tant que première couche de vernis, sur la surface extérieure métalliquement brute du corps de boîte métallique considéré; et, par l'intermédiaire du vernissage consécutif au trempé électrophorétique, toute la surface du corps de boîte métallique considéré est intégralement revêtue d'un vernis transparent anticorrosif.
